# EUROPÄISCHE PATENTSCHRIFT

(11) **EP 0 274 631 B1**
(45) Veröffentlichungstag und Bekanntmachung des Hinweises auf die Patenterteilung: **06.03.1991**
(21) Anmeldenummer: 87117524.6
(22) Anmeldetag: 27.11.1987
(51) Int. Cl.: C22F 1/10, C22C 32/00

(54) **Verfahren zur Erhöhung der Duktilität eines in groben Längsgerichteten stengelförmigen Kristalliten vorliegenden Werkstücks aus einer oxyddispersiongsgehärteten Nickelbasis-Superlegierung bei Raumtemperatur**
Process for increasing the room temperature ductility of an oxide dispersion hardened nickel base superalloy article having a coarse columnar grain structure directionally oriented along the length
Procédé pour augmenter la ductilité à température ambiante d'une pièce en superalliage à base de nickel durci par dispersion d'oxyde et formée de grains basaltiques grossiers orientés longitudinalement

(30) Priorität: 19.12.1986 CH 5111/86
(43) Veröffentlichungstag der Anmeldung: 20.07.1988
(73) Patentinhaber: BBC Brown Boveri AG, CH-5401 Baden (CH)
(72) Erfinder: Nazmy, Mohamed, Yousef, Dr., CH-5442 Fislisbach (CH)

(56) Entgegenhaltungen:
- EP-A- 0 045 984
- EP-A- 0 194 683
- GB-A- 943 141
- US-A- 3 746 581
- US-A- 3 871 928
- POWDER METALLURGY, Nr. 4, 1981, Seiten 191-195, The Metals Society, US; R.C. BENN et al.: "Scale-up thermomechanical processing of MA 6000E"
- J.S. Benjamin, Metall. Trans. 1970,1,p. 2943 to 2951; M.Y. Nazmy, R.F. Singer, Scripta Metallurgica, 1985, Vol. 19, p. 829 to 832; T.K. Glasgow, Nasa TM-78973 (1978)

## Beschreibung

### Technisches Gebiet

Oxyddispersionsgehärtete Superlegierungen auf der Basis von Nickel, welche dank ihrer hervorragenden mechanischen Eigenschaften be hohen Temperaturen beim Bau thermischer Maschinen Verwendung finden. Bevorzugte Verwendung als Schaufelwerkstoff für Gasturbinen.

Die Erfindung bezieht sich auf die Verbesserung der mechanischen Eigenschaften von oxyddispersionsgehärteten Nickelbasis-Superlegierungen mit insgesamt optimalen Eigenschaften bezüglich Hochtemperaturfestigkeit, Langzeitstabilität und Duktilität.

Insbesondere betrifft sie ein Verfahren zur Erhöhung der Duktilität eines in groben längsgerichteten stengelförmigen Kristalliten vorliegenden Werkstücks aus einer oxyddisperionsgehärteten Nickelbasis-Superlegierung bei Raumtemperatur, wobei das Werkstück pulvermetallurgisch hergestellt, stranggepresst oder geschmiedet oder heiss-isostatisch gepresst und anschliessend zonengeglüht wird.

### Stand der Technik

Zum Stand der Technik wird folgende Literatur zitiert:
- G.H. Gessinger, Powder Metallurgy of Superalloys, Butterworths, London, 1984
- R.F. Singer and E. Arzt, To be published in: Conf. Proc. "High Temperature Materials for Gas Turbines", Liège, Belgium, Oktober 1986
- J.S. Benjamin, Metall. Trans. 1970, 1, 2943 - 2951
- M.Y. Nazmy and R.F. Singer, Effect of inclusions on tensile ductility of a nickel-base oxide dispersion strengthened superalloy, Scripta Metallurgica, Vol. 19, pp. 829-832, 1985, Pergamon Press Ldt.
- T.K. Glasgow, "Longitudinal Shear Behaviour of Several Oxide Dispersion Strengthened Alloys", NASA TM-78973 (1978).

Oxyddispersionsgehärtete Nickelbasis-Superlegierungen zeichnen sich durch hohe Warmfestigkeit, insbesondere Kriechfestigkeit und Ermüdungsfestigkeit bei höchsten Arbeitstemperaturen aus. In tieferen Temperaturbereichen, insbesondere bei Raumtemperaturen sind jedoch diese Legierungen vergleichsweise spröde und haben ausserdem im Vergleich zu konventionellen Hochtemperaturlegierungen eine geringe Scherfestigkeit. Dies erschwert ihre Verwendung als Schaufelmaterial im Gasturbinenbau, da eine Rotorschaufel in der Regel zeitlich und örtlich sehr verschiedenen komplexen thermischen und mechanischen Beanspruchungen ausgesetzt ist. Insbesondere der Schaufelfuss, meist eine Art "Tannenbaumkonstruktion" zwecks Verankerung im Rotorkörper ist stets Zug-, Druck- und Schubspannungen unterworfen und demzufolge besonders gefährdet. Ausserdem sollte er Deformationen übernehmen können, um sich den Betriebsbedingungen anpassen zu können. Der zu verwendende Werkstoff muss daher eine bestimmte minimale Duktilität und Scherfestigkeit aufweisen.

Es besteht daher ein Bedürfnis, die obigen Mängel weitgehend zu beseitigen und Wege zur Verbesserung des Werkstoffverhaltens im Betrieb aufzuzeigen.

### Darstellung der Erfindung

Der Erfindung liegt die Aufgabe zugrunde, ein Verfahren zur Verbesserung der Duktilität eines aus einer grobkörnigen oxyddispersionsgehärteten Nickelbasis-Superlegierung bestehenden Werkstücks anzugeben, das sich einfach durchführen lässt und den übrigen Werkstoffeigenschaften, insbesondere im Hochtemperaturbereich keinen Abbruch tut. Das Verfahren soll insbesondere die vergleichweise geringe Duktilität in der Querrichtung der längsgerichteten Stengelkristallite nahmhaft erhöhen. Damit einher soll eine Erhöhung der Scherfestigkeit erreicht werden.

Diese Aufgabe wird dadurch gelöst, dass im eingangs erwähnten Vefahren das Werkstück nach dem Zonenglühen unter Argonatmosphäre während 1/2 bis 5 h einer Lösungsglühung bei einer Temperatur zwischen 1160 und 1280 °C unterworfen und anschliessend mit einer Geschwindigkeit zwischen 0,1 °C/min und 5 °C/min bis auf eine Temperatur von 500 bis 700 °C abgekühlt und daraufhin in Luft bis auf Raumtemperatur abgekühlt wird.

Der Grossteil der komerziell verwendeten oxyddispersionsgehärteten Nickelbasis-Superlegierungen enthält ausser den Dispersoiden die bekannte γʹ-Phase in feinverteilten Auscheidungen. Es konnte gezeigt werden, dass die Duktilität insbesondere im tiefen Temperaturbereich (z.B. bei Raumtemperatur) wesentlich von der Menge, Form und Verteilung dieser γʹ-Phase abhängig ist. Es handelt sich also darum, diese Phase in eine geeignete Form bzw. in der Matrix in Lösung zu bringen, was erfindungsgemäss mit Hilfe der oben genannten Wärmebehandlung und gezielter Abkühlung des Werkstücks geschieht. Da die Hochtemperatureigenschaften der oxyddispersionsgehärteten Legierungen hauptsächlich durch die Dispersoide bestimmt sind, werden Kriechgrenze und Ermüdungsfestigkeit durch die mindestens teilweise Lösung der γʹ-Phase in der Matrix in Anbetracht der höchsten Einsatztemperatur der Legierung nicht nachteilig beeinflusst.

### Weg zur Ausführung der Erfindung

Die Erfindung wird anhand der durch eine Figur näher erläuterten Ausführungsbeispiele beschrieben:

Dabei zeigt die Figur:

Ein Diagramn des Temperaturverlaufs in Funktion der Zeit bei der Durchführung des Verfahrens. T₁ ist die höchstzulässige Lösungstemperatur für die γʹ-Phase in der γ-Matrix, welche durch den Schmelzpunkt der tiefstschmelzenden Phase der Superlegierung bestimmt wird. Um mit Sicherheit ein Anschmelzen dieser Phase zu verhindern, muss T₁ noch um einen Wert von ca. 10 °C unter dem tiefsten Schmelzpunkt (Soliduspunkt) der Legierung 1egen. T₂ ist die mindest notwendige Lösungsglühtemperatur für die γʹ-Phase in der γʹ-Matrix. Dabei wird angenommen, dass nach einer endlichen Zeit, welche im Betrieb vert,retbar ist (d.h. nach eingen Stunden) die gesamte Masse der γʹ-Phase in feste Lösung in der γ-Matrix übergegangen ist. a ist die obere Grenze des Temperaturverlaufs der langsamen Abkühlung des Werkstücks, die durch praktische Betriebsbedingungen gegeben ist. Eine noch langsamere Abkühlung wäre unwirtschaftlich und ist nicht notwendig. b ist die untere Grenze des Temperaturverlaufs der langsamen Abkühlung des Werkstücks. Eine schnellere Abkühlung ist nicht zulässig, da sich dabei zumindest ein Teil der in Lösung befindlichen γʹ-Phase wieder ausscheiden würde. Kurve 1 bezieht sich auf den Temperaturverlauf der Wärmebehand ung des Werkstoffs MA 6000 gemäss Beispiel 1, Kurve 2 auf denjenigen von MA 6000 gemäss Beispiel 2. Der Temperaturverlauf nach Kurve 3 bezieht sich auf ein Werkstück der Legierung gemäss Beispiel 3.

### Ausführungsbeispiel 1:

Siehe Kurve 1 der Figur!

Aus einer oxyddispersionsgehärteten Nickelbasislegierung mit dem Handelsnamen MA 6000 (INCO) wurde eine prismatische Probe von 180 mm Länge, 50 mm Breite und 12 mm Dicke herausgearbeitet. Der Werkstoff hatte die nachfolgende Zusammensetzung:

Das Ausgangsmaterial hatte beim Hersteller folgende thermomechanischen und thermischen Behandlungen durchgemacht:
- Warmstrangpressen
- Warmwalzen
- Zonenglühen auf längliches Grobkorn bei 1270 °C
- Glühen bei 1230 °C/1/2 h, Luftabkühlung
- Glühen bei 955 °C/2 h, Luftabkühlung
- Glühen bei 845 °C/24 h, Luftabkühlung

Die mechanischen Eigenschaften des in Form von langgestreckten Kristalliten vorliegenden Materials im Anlieferungszustand wurden wie folgt bestimmt (Werte bei Raumtemperatur in langer

Querrichtung der Kristallite)

:

Das Werkstück wurde nun einer Wärmebehandlung wie folgt unterworfen:
- Erwärmen unter Argonatmosphäre bis auf 1180 °C
- Lösungsglühen bei 1180 °C während 2 1/2 h
- Abkühlen bis auf 640 °C mit einer Geschwindigkeit von 0,5 °C/min
- Abkühlen bis auf Raumtemperatur an Luft

Nach dieser Behandlung stellten sich die mechanischen Eigenschaften wie folgt (Werte bei Raumtepmeratur in langer Quer

richtung der Kristallite):

### Ausführungsbeispiel 2:

Siehe Kurve 2 der Figur!

Aus der Nickelbasislegierung MA 6000 mit der Zusammensetzung gemäss Beispiel 1 wurde eine Gasturbinenschaufel mit folgenden Massen des Schaufelblattes (Tragflügelprofil) herausgearbeitet:

Das Ausgangsmaterial hatte beim Hersteller folgende thermomechanischen und thermischen Behandlungen durchgemacht:
- Warmstrangpressen
- Zonenglühen auf längliches Grobkorn bei 1270 °C

Die mechanischen Eigenschaften des in Form von langgestreckten Kristalliten vorliegenden Materials im Anlieferungszustand wurden wie folgt bestimmt (Werte bei Raumtemperatur):

In Längsrichtung der Kristallite:

In Querrichtung der Kristallite:

Das Werkstück wurde nun einer Wärmebehandlung wie folgt unterworfen:
- Erwärmen unter Argonatmosphäre bis auf 1260 °C
- Lösungsglühen bei 1260 °C während 1 h
- Abkühlen bis auf 600 °C mit einer Geschwindigkeit von 0,5 °C/min
- Abkühlen bis auf Raumtemperatur an Luft

Nach dieser Behandlung stellten sich die mechanischen Eigenschaften wie folgt (Werte bei Raumtemperatur):

In Längsrichtung der Kristallite:

In Querrichtung der Kristallite:

### Ausführungsbeispiel 3:

Siehe Kurve 3 der Figur!

Aus einer oxyddispersionsgehärteten Nickelbasislegierung wurde eine prismatische Probe von 120 mm Länge, 40 mm Breite und 10 mm Dicke herausgearbeitet. Der Werkstoff hatte die nachfolgende Zusammensetzung:

Das Ausgangsmaterial hatte beim Hersteller folgende thermomechanischen und thermischen Behandlungen durchgemacht:
- Warmstrangpressen
- Zonenglühen auf längliches Grobkorn bei 1260 °C
- Glühen bei 1230 °C/1/2 h, Luftabkühlung
- Glühen bei 955 °C/2 h, Luftabkühlung
- Glühen bei 845 °C/24 h, Luftabkühlung

Die mechanischen Eigenschaften des in Form von langgestreckten Kristalliten vorliegenden Materials im Anlieferungszustand wurden wie folgt bestimmt (Werte bei Raumtemperatur in Querrichtung der Kristallite):

Das Werkstück wurde nun einer Wärmebehandlung wie folgt unterzogen:
- Erwärmen unter Argonatmosphäre bis auf 1260 °C
- Lösungsglühen bei 1260 °C während 1 h
- Abkühlen bis auf 700 °C mit einer Geschwindigkeit von 0,4 °C/min
- Abkühlen bis auf Raumtemperatur an Luft

Nach dieser Behandlung stellten sich die mechanischen Eigenschaften wie folgt (Werte bei Raumtemperatur in Querrichtung der Kristallite)

:

Die Erfindung ist nicht auf die Ausführungsbeispiele beschränkt. Die Lösungsglühtemperatur für diese Art oxyddispersionsgehärtete Nickelbasis-Superlegierungen kann innerhalb der Grenzen von T₂ (1160 °C) und T₁ (1280 °C) gewählt werden. Die Zeitdauer der Lösungsglühung liegt je nach Werkstück und betrieblichen Erfordernissen vorzugsweise zwischen 1/2 h und 5 h. Die Abkühlungsgeschwindigkeit während des Abkühlungsprozesses nach der Lösungsglühung kann innerhalb der Grenzen von 5 °C/min und 0,1 °C/min gewählt werden. Bevorzugt werden ca. 0,5 °C/min. Die untere Temperatur T₃, bis zu welcher die Wärmebehandlung mit definierter Abkühlungsgeschwindigkeit durchgeführt werden soll, kann frei zwischen den Grenzen von 500 und 700 °C gewählt werden.

Aus den Beispielen geht hervor, dass die im Zugversuch bei Raumtemperatur festgestellte Dehnung am fertigen Werkstück in der Längsrichtung der Stengelkristallite bis ca. auf das Doppelte, in der langen Querrichtung durchschnittlich bis auf das Fünffache gesteigert werden konnte. Weitere Versuche zeigten, dass damit auch eine namhafte Steigerung der Duktilität verbunden ist.

## Patentansprüche

1. Verfahren zur Erhöhung der Duktilität eines in groben längsgerichteten stengelförmigen Kristalliten vorliegenden Werstücks aus einer oxyddispersionsgehärteten Nickelbasis-Superlegerung bei Raumtemperatur, wobei das Werkstück pulvermetallurgisch hergestellt, stranggepresst oder geschmiedet oder heissisostatisch gepresst und anschliessend zonengeglüht wird, dadurch gekennzeichnet, dass das Werkstück nach dem Zonenglühen unter Argonatmosphäre während 1/2 bis 5 h einer Lösungsglühung bei einer Temperatur zwischen 1160 und 1280 °C unterworfen und anschliessend mit einer Geschwindigkeit zwischen 0,1 °C/min und 5 °C/min bis auf eine Temperatur von 500 bis 700 °C abgekühlt und daraufhin in Luft bis auf Raumtemperatur abgekühlt wird.

2. Verfahren nach Anspruch 1, dadurch gekennzeichnet, dass das Werkstück aus einem Werkstoff der nachfolgenden Zusammensetzung besteht, und dass das Werkstück unter Argonatmosphäre während 1 h einer Lösungsglühung bei einer Temperatur von 1260 °C unterworfen und anschliessend mit einer Geschwindigkeit von 0,5 °C/min bis auf eine Temperatur von 500 bis 700 °C abgekühlt und daraufhin in Luft bis auf Raumtemperatur abgekühlt wird.

3. Verfahren nach Anspruch 1, dadurch gekennzeichnet, dass das Werkstück aus einem Werkstoff der nachfolgenden Zusammensetzung besteht, und dass das Werkstück unter Argonatmosphäre während 2 1/2 h einer Lösungsglühung bei einer Temperatur von 1180 °C unterworfen und anschliessend mit einer Geschwindigkeit von 0,5 °C/min bis auf eine Temperatur von 500 bis 700 °C abgekühlt und daraufhin in Luft bis auf Raumtemperatur abgekühlt wird.

4. Verfahren nach Anspruch 1, dadurch gekennzeichnet, dass das Werkstück aus einem Werkstoff der nachfolgenden Zusammensetzung
besteht, und dass das Werkstück unter Argonatmosphäre während 1 h einer Lösungsglühung bei einer Temperatur von 1260 °C unterworfen und anschliessend mit einer Geschwindigkeit von 0,4 °C/min bis auf eine Temperatur von 500 bis 700 °C abgekühlt und daraufhin in Luft bis auf Raumtemperatur abgekühlt wird.

## Claims

1. Process for increasing the room-temperature ductility of a workpiece composed of oxide-dispersion-hardened nickel-base superalloy and existing as coarse, longitudinally oriented columnar crystallites, the workpiece being produced by powder metallurgy, extruded or forged or hot isostatically pressed and then zone-annealed, characterized in that the workpiece is subjected after the zone annealing to a solution anneal at a temperature between 1,160°C and 1,280°C for 1/2 to 5 h under argon atmosphere and then cooled down to a temperature of 500 to 700°C at a rate between 0.1°C/min and 5°C/min and thereafter cooled down in air to room temperature.

2. Process according to Claim 1, characterized in that the workpiece consists of a material of the following composition: and in that the workpiece is subjected to a solution anneal at a temperature of 1,260°C under argon atmosphere for 1 h and then cooled down at a rate of 0.5°C/min to a temperature of 500 to 700°C and thereafter cooled down to room temperature in air.

3. Process according to Claim 1, characterized in that the workpiece consists of a material of the following composition: and in that the workpiece is subjected to a solution anneal at a temperature of 1,180°C under argon atmosphere for 2 1/2 h and then cooled down at a rate of 0.5°C/min to a temperature of 500 to 700°C and thereafter cooled down to room temperature in air.

4. Process according to Claim 1, characterized in that the workpiece consists of a material of the following composition: and in that the workpiece is subjected to a solution anneal at a temperature of 1,260°C under argon atmosphere for 1 h and then cooled down at a rate of 0.4°C/min to a temperature of 500 to 700°C and thereafter cooled down to room temperature in air.

## Revendications

1. Procédé pour augmenter la ductilité à la température ambiante d'une pièce en un superalliage à base de nickel durci par dispersion d'oxydes, qui est constituée de cristaux basaltique longitudinaux grossiers, la pièce ayant été fabriquée par la métallurgie des poudres, filée à la presse ou forgée ou compactée isostatiquement à chaud et finalement recuite par zones, caractérisé en ce que la pièce est, après le recuit par zones sous une atmosphère d'argon pendant 1/2 h à 5 h, soumise à un recuit de mise en solution à une température comprise entre 1160 et 1280°C, est ensuite refroidie à une température de 500 à 700°C avec une vitesse comprise entre 0,1°C/min et 5°C/min, et est enfin refroidie dans l'air jusqu'à la température ambiante.

2. Procédé suivant la revendication 1, caractérisé en ce que la pièce est constituée d'un matériau présentant la composition pondérale suivante: et en ce que la pièce est soumise à un recuit de mise en solution à une température de 1260°C pendant 1 h sous atmosphère d'argon, est ensuite refroidie jusqu'à une température de 500 à 700°C avec une vitesse de 0,5°C/min et est enfin refroidie dans l'air jusqu'à la température ambiante.

3. Procédé suivant la revendication 1, caractérisé en ce que la pièce est constituée d'un matériau présentant la composition pondérale suivante: et en ce que la pièce est soumise à un recuit de mise en solution à une température de 1180°C pendant 2 1/2 h sous atmosphère d'argon, puis est refroidie jusqu'à une température de 500 à 700°C avec une vitesse de 0,5°C/min et enfin refroidie dans l'air jusqu'à la température ambiante.

4. Procédé suivant la revendication 1, caractérisé en ce que la pièce est constituée d'un matériau présentant la composition pondérale suivante: et en ce que la pièce est soumise à un recuit de mise en solution à une température de 1260°C pendant 1 h sous atmosphère d'argon, puis est refroidie jusqu'à une température de 500 à 700°C avec une vitesse de 0,4°C/min et enfin refroidie dans l'air jusqu'à la température ambiante.
